# FASCICULE DE BREVET EUROPEEN

(11) **EP 0 133 836 B1**
(45) Date de publication et mention de la délivrance du brevet: **21.10.1987**
(21) Numéro de dépôt: 84401659.2
(22) Date de dépôt: 10.08.1984
(51) Int. Cl.: D21F 7/08, D06N 3/00

(54) **Procédé de collage d'une couche de matière perméable sur un support constitué de fils liés entre eux et feutres pour machine à papier et tissus filtrants ainsi fabriqués**
Verfahren zum Aufkleben einer durchlässigen Schicht auf einen Träger aus Zusammengebundenen Fasern sowie die so hergestellten Filze für Papiermaschinen und Filtergewebe
Process for adhesively binding a permeable layer to an interbond fibrous carrier, and the non-wovens for paper-making machines and filter tissues so produced

(30) Priorité: 11.08.1983 FR 8313213
(43) Date de publication de la demande: 06.03.1985
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Gauthier, Maurice, F-16290 Hiersac (FR)
(74) Mandataire: Vigand, Privat

## Description

La présente invention a trait à un procédé de collage par fusion d'une couche de matière per- . méable sur un support constitué de fils liés entre eux, ledit support comprenant un composant thermoplastique dont la température de fusion est inférieure à celle des autres composants.

Un tel procédé est décrit dans le document GB-A 994 914.

Dans ce procédé le support comporte des fils spéciaux en thermoplastique qui sont chauffés de façon à les mettre en fusion avant que la couche perméable y soit appliquée.

Ce procédé présente l'inconvénient de détruire partiellement la texture du support puisque certains fils spéciaux sont complètement fondus. De plus le collage présente des imperfections car la matière fondue thermosplastique lorsque le fil est complètement fondu se repand d'une façon irrégulière entre les fils restants du support et la couche de matière perméable.

Le procédé selon l'invention ne présentant pas ces inconvénients est caractérisé en ce que lors de la fabrication du support on a prévu sur une face des fils spéciaux ayant une âme et une partie externe en thermoplastique dont la température de fusion est inférieure à celle de l'âme et à celles des autres fils et en ce qu'on chauffe ladite face jusqu'à mettre en fusion la partie externe desdits fils spéciaux puis on applique la couche de matière perméable sur cette face.

Lorsque les fils spéciaux sont chauffés seule la partie externe fond et assure un pontage entre l'âme de ces fils et la couche en matière perméable. Le support n'est donc pas partiellement détruit et la liaison est excellente entre support. et couche perméable.

La présente invention est particulièrement intéressante pour la fabrication de feutres pour papeterie dans laquelle la couche perméable permet entre autre de supprimer le marquage de la feuille de papier sous l'effet de la pression et de transporter l'eau extrait de la feuille de papier que l'on fabrique.

Les feutres de papeterie sont habituellement fabriqués par fixation par aiguilletage de la couche en matière perméable constituée de fibres liées entre elles sur un support en fils tissés (même si un collage additionnel entre support et couche perméable est effectué comme décrit dans le document DT-A 1 807 329.

Le feutre ainsi formé présente plusieurs défauts. Tout d'abord sa perméabilité a diminué étant donné que des fibres ont été introduites dans le support.

Ensuite la couche de matière perméable se trouve compactée et munie de nombreux petits entonnoirs aux endroits où les aiguilles ont pénétré.

Enfin les aiguilles ont blessé lé support ce qui diminue la durée de vie du feutre et favorise sa déformation.

D'autre part lorsque le support est muni de moyens de jonctionnement (boucles) spirales etc.... destinées à être reliées par un jonc pour que le feutre forme une bande sans fin) avant l'aiguilletage celui-ci endommage les moyens de jonctionnement. De plus la présence dans les moyens de jonctionnement de fibres à la suite de l'aiguilletage rend plus difficile le passage du jonc lors du jonctionnement.

Grâce au procédé selon l'invention on peut choisir le support désiré en utilisant par exemple des fils résistants à la dégradation chimique et même si leur ténacité est assez basse, elle ne risque plus d'être diminuée par l'aiguilletage en dessous d'une valeur prohibitive.

Pour d'autres applications on peut choisir des supports très résistants qui évitent la déformation lors de la rotation du feutre ou l'abrasion lors du contact avec les rouleaux sans craindre sa destruction partielle lors de l'aiguilletage.

Pour un feutre de papeterie les fils de trame constitueront de préférence les fils de trame de la face chauffée lesdits fils étant alors perpendiculaires à la direction de déroulement du feutre.

Ainsi le contact entre support et couche perméable est bon et permet de maintenir à un bas niveau les contraintes entre couche perméable et support qui sont dues aux flexions lors du mouvement du feutre.

On peut en variante mettre les fils spéciaux selon la chaîne donc dans le'sens de déroulement des feutres. Le contact par points entre fils de chaîne et couche perméable permet de maintenir à un bas niveau les contraintes entre couche perméable et support qui sont dues aux flexions lors du- mouvement du feutre.

Le procédé selon l'invention est également très intéressant pour la fabrication de tissus filtrants dans lesquels la couche perméable sert à filtrer un liquide ou un gaz et à retenir les impuretés spécialement lorsque le support qui donne les caractéristiques mécaniques est muni de moyens de jonctionnement.

Il faut souligner que l'emploi de l'invention permet de ne pas utiliser de machines d'aiguilletage qui sont relativement coûteuses.

La présente invention va être maintenant décrite plus en détail en se référant à un mode de réalisation particulier et représentée par les figures annexées.

Les figures 1 et 2 représentent un support et une couche utilisés dans le procédé selon l'invention.

La figure 3 représente schématiquement un dispositif pour la mise en oeuvre du procédé selon l'invention.

Le support tissé 20 comporte des fils de chaîne 1', 2', 3', 4', 5', 6', 7', 8' de période huit, et des fils de trame 1, 2,` 3, 4, 5, 6, 7, 8, 9, 10, 11, 12 ... (voir figure 1). ·

Sur la face supérieure 21 qui est l'endroit du support 20, les fils de trame 1, 3, 4, 6, 7, 9, 10, 12 (c'est-à-dire deux fils sur trois) sont en relief comme on le voit sur la coupe II-II (figure 2).

Par contre sur la face inférieure 22 qui est l'envers du support 20 les autres fils de trame 2, 5, 8, 11 (c'est-à-dire un fil sur trois) sont disposés sous les fils de chaîne.

Les fils de trame 1, 3, 4, 6, 7, 9, 10, 12 en relief sont des fils spéciaux monofilaments bicomposants. Ils comportent une âme 24 en polyester entourée d'une gaine 25 en polyamide 6. Les autres fils de chaîne 1', 2', 3', 4', 5', 6', 7', 8' et de trame 2, 5, 8, 11 sont en polyester.

Pour obtenir ces fils bicomposants on peut procéder soit par extrusion, soit par tissage, soit encore par guipage.

La température de fusion du polyester est de 230 °C et celie du polyamide 6 est de 180 °C.

Le support peut être fabriqué par tissage, tricotage, assemblage de spirales etc ...

Les fils spéciaux bicomposants comportent une âme composée d'un monofilament ou de plusieurs filaments ou même de filets de fibres coupés et une partie externe entourant l'âme ce qui peut être une gaine ou des filets entourant l'âme ayant un point de fusion inférieur à celui de l'âme et des autres fils constituant le support.

Il s'ensuit qu'après fusion de la partie externe, les fils spéciaux conservent certaines de leurs caractéristiques mécaniques.

Puisqu'il n'y a pas de limitations dues à l'aiguilletage, la couche de matière perméable est choisie en fonction des caractéristiques désirées du produit final.

Cette couche 26 peut être constituée de fibres continues ou discontinues liées entre elles par aiguilletage, par fusion, par imprégnation avec de la résine etc ...

Elle pourrait être égalèment constituée d'un film extrudé qui est ou a été rendu perméable au fluide.

Le support 20 peut se terminer à chaque extrémité par des moyens de jonctionnement 23 (boucles, spirales, etc ...).

Le dispositif permettant de mettre en oeuvre l'invention (figure 3) comporte des éléments de chauffe, par exemple infrarouges 30, deux rouleaux 31, 32 dont le premier a son axe fixe et dont le second est appliqué contre le premier, un cylindre chauffé 33 et des rouleaux de rappel 34, 35 ainsi qu'un tendeur 36.

La couche perméable 26 est enroulée sur un cylindre 37.

Le support est monté sur les rouleaux 34, 35, et sur le tendeur 36 il passe entre les rouleaux 31, 32 et autour du cylindre 31. Le cylindre 31 est entraîné.

La face 21 avec les fils spéciaux du support (orthogonaux au sens de défilement) passe sous les éléments de chauffe 30 qui la chauffe à une température faisant fondre la partie externe des fils spéciaux (par exemple 200 °C). La couche perméable 26 est appliquée par le rouleau 32 sur la face 21 avec les fils en fusion. A la sortie des rouleaux 31, 32 la couche 26 adhère sur le support 21 et l'ensemble couche 26 et support 20 est enroulé autour du cylindre 33 (couche 26 contre le cylindre 33) qui est chauffé à basse température (120 °C) afin d'améliorer l'état de surface.

Il faudra bien entendu prendre des précautions au départ et à la fin de l'opération pour que les extrémités de la couche perméable ne se chevauchent pas.

Il est évident qu'en munissant les deux faces 21, 22 du support 20 de fils spéciaux on pourra y coller une couche 26 des deux côtés.

Pour les feutres de papeterie il est préférable de disposer les fils spéciaux selon la trame (orthogonalement au sens de défilement du feutre) comme représenté sur les figures.

On peut également disposer les fils spéciaux selon la chaîne 1', 2', 3', 4', 5', 6', 7', 8' donc orientés dans le sens de défilement du feutre.

Avec ces deux dispositions les contraintes de flexion entre couche perméable 26 et support 21 lors du mouvement du feutre sont réduites.

## Revendications

1. Procédé de collage par fusion d'une couche de matière.perméable (26) sur un support (20) constitué de fils (1', 2', 3', 4', 5', 6', 7', 8', 1, 2, 3, 4, 5, 6, 7, 8, 9, 10, 11, 12) liés entre eux, ledit support comprenant un composant thermoplastique dont la température de fusion est inférieure à celle des autres composants, caractérisé en ce que lors de la fabrication du support (20) on a prévu sur une . face (21) des fils spéciaux (1, 3, 4, 6, 7, 9, 10, 12) ayant une âme (24) et une partie externe (25) en thermoplastique dont la température de fusion est inférieure à celle de l'âme (25) et à celles des autres fils (1', 2', 3', 4', 5', 6', 7', 8', 2, 5, 8, 11) et en ce qu'on chauffe ladite face (21) jusqu'à mettre en fusion la partie externe (25) desdits fils spéciaux (1, 3, 4, 6, 7, 9, 10, 12) puis on applique la couche (26) sur cette face (21).

2. Procédé selon la revendication 1, caractérisé en ce que les fils spéciaux (1, 3, 4, 6, 7, 9, 10, 12) ont une âme (24) en polyester et une partie externe (25) constituée d'une gaine en polyamide (6), en ce que les autres fils (1', 2', 3', 4', 5', 6', 7', 8', 2, 5, 8, 11) sont en polyester et en ce que la face (21) comprenant les fils spéciaux (1, 3, 4, 6, 7, 9, 10, 12) est chauffée à une température voisine de 200 °C avant application de la couche (26).

3. Procédé selon l'une des revendications précédentes, caractérisé en ce que le support (20) est muni de boucles ou spirales servant de moyens de jonctionnement (23) avant l'opération de fixation de la couche (26).

4. Feutre pour machine à papier comportant un support (20) constitué de fils (1', 2', 3', 4', 5', 6', 7', 8', 1, 2, 3, 4, 5, 6, 7, 8, 9, 10, 11, 12) liés entre eux sur lequel est fixée une couche de matière perméable (26), caractérisé en ce que le support comporte sur la face (21) fixée à la couche (26) des fils spéciaux (1, 3, 4, 6, 7, 9, 10, 12) ayant une âme (24) et une partie externe (25), ladite couche (26) étant collée sur la face (21) par l'intermédiaire des parties externes des fils spéciaux.

5. Feutre selon la revendication 4, caractérisé en ce que les fils spéciaux (1, 3, 4, 6, 7, 9, 10, 12) ont une âme (24) en polyester et une partie externe en polyamide et en ce que les autres fils (1', 2', 3', 4', 5', 6', 7', 8', 2, 5, 8, 11) sont en polyester.

6. Feutre selon l'une des revendications 4 ou 5, caractérisé en ce que les fils spéciaux sont disposés selon la trame de la face (21) orthogonalement au sens de défilement du feutre.

7. Feutre selon l'une des revendications 4 ou 5, caractérisé en ce que les fils spéciaux sont disposés selon la chaîne du support (20) dans le sens de défilement du feutre.

8. Tissu filtrant comportant un support (20) constitué de fils (1', 2', 3', 4', 5', 6', 7', 8', 1, 2, 3, 4, 5, 6, 7, 8, 9, 10, 11, 12) liés entre eux sur lequel est fixée une couche de matière perméable (26), caractérisé en ce que le support comporte sur la face (21) fixée à la couche (26) des fils spéciaux (1, 3, 4, 6, 7, 9, 10, 12) ayant une âme (24) et une partie externe (25), ladite couche (26) étant collée sur la face (21) par l'intermédiaire des parties externes dés fils spéciaux.

9. Tissu filtrant selon la revendication 8, caractérisé en ce que les fils spéciaux (1, 3, 4, 6, 7, 9, 10, 12) ont une âme (24) en polyester et une partie externe en polyamide et en ce queJes autres fils (1', 2', 3', 4', 5', 6', 7', 8', 2, 5, 8, 11) sont en polyester.

## Claims

1. A method of welding a layer of permeable material (26) on a backing (20) constituted by interlinked yarns (1', 2', 3', 4', 5', 6', 7', 8', 1, 2, 3, 4, 5, 6, 7, 8, 9, 10, 11, 12) said backing (20) including a thermoplastic component whose melting temperature is less than that of its other components, said method being characterized in that during manufacture of the backing (20) a face (21) is provided with special yarns (1, 3, 4, 6, 7, 9, 10, 12) each having a core (24) and an outer portion (25) made of a thermoplastic whose melting temperature is less than that of the core (25) and then those of the other yarns (1', 2', 3', 4', 5', 6', 7', 8', 2, 5, 8, 11), and in that said face (21) is heated until the outer portions (25) of said special yarns (1, 3, 4, 6, 7, 8, 10, 12) melt, and then the layer (26) is applied against said face (21).

2. A method according to claim 1, characterized in that each special yarn (1, 3, 4, 6, 7, 9, 10, 12) has a core (24) made of polyester and an outer portion (25) constituted by a sheath of polyamide 6, in that the other yarns (1', 2', 3', 4', 5', 6', 7', 8', 2, 5,8, 11) are made of polyester, and in that the face (21) including the special yarns (1, 3, 4, 6,'7, 9, 10, 12) is heated to a temperature close to 200 °C prior to application of the layer (26).

3. A method according to any preceding claim, characterized in that the backing (20) is provided with loops or turns serving as joining means (23) prior to the operation of fixing the layer (26).

4. A felt for a papermaking machine, the felt comprising a backing (20) constituted. by interlinked yarns (1', 2', 3', 4', 5', 6', 7', 8', 1, 2, 3, 4, 5, 6, 7, 8, 9, 10, .11, 12) on which a layer of permeable material (26) is fixed, the felt being characterized in that the face (21) of the backing (20) which is fixed to the layer (26) includes special yarns (1, 3, 4, 6, 7, 9, 10, 12) each having a core (24) and an outer portion (25), said layer (26) being bonded to the face (21) by means of the outer portions of the special yarns.

5. A felt according to claim 4, characterized in that each special yarn (1, 3, 4, 6, 7, 9, 10, 12) has a core (24) made of polyester and an outer portion of polyamide, and in that the other yarns (1', 2', 3', 4', 5', 6', 7', 8', 2, 5, 8, 11) are made of polyester.

6. A felt according to claim 4 or 5, characterized in that the special yarns are disposed along the woof of the face (21) orthogonally to the direction of felt displacement.

7. A felt according to claim 4 or 5, characterized in that the special yarns are disposed along the warp of the backing (20) in the direction of felt displacement.

8. A filter cloth comprising a backing (20) constituted by interlinked yarns (1', 2', 3', 4', 5', 6', 7', 8', 1, 2, 3, 4, 5, 6, 7, 8, 9, 10, 11, 12) on which a layer of permeable material (26) is fixed, the cloth being characterized in that the face (21) of the backing which is fixed to the layer (26) includes special yarns (1, 3, 4, 6, 7, 9, 10, 12) each having a core (24) and an outer portion (25), said layer (26) being bonded to the face (21) by means of the outer portions of the special yarns.

9. A filter cloth according to claim 8, characterized in that each special yarn (1, 3, 4, 6, 7, 9, 10, 12) has a core (24) made of polyester and an outer portion of polyamide, and in that the other yarns (1', 2', 3', 4', 5', 6', 7', 8', 2, 5, 8, 11) are made of polyester.

## Patentansprüche

1. Verfahren zum Aufkleben einer Schicht durchlässigen Materials (26) durch Verschmelzen auf einen aus miteinander verbundenen Fäden (1', 2', 3', 4', 5', 6', 7', 8', 1, 2, 3, 4, 5, 6, 7, 8, 9, 10, 11, 12) bestehenden Träger (20), der ein thermoplastisches Bestandteil aufweist, dessen Schmelztemperatur unter der der anderen Bestandteile liegt, dadurch gekennzeichnet, daß man bei der Herstellung des Trägers (20) auf einer Seite (21) spezielle Fäden (1, 3, 4, 6, 7, 9, 10, 12) mit einer Seele (24) und einem äußeren Teil (25) aus thermoplastischem Material vorsieht, dessen Schmelztemperatur unter der der Seele (25) und der der anderen Fäden (1', 2', 3', 4', 5', 6', 7', 8', 2, 5, 8, 11) liegt, und daß diese Seite (21) soweit erhitzt wird, daß der äußere Teil (25) der speziellen Fäden (1, 3, 4, 6, 7, 9, 10, 12) schmilzt, worauf die Schicht (26) auf diese Trägerseite (21) aufgebracht wird.

2. Verfahren nach Anspruch 1, dadurch gekennzeichnet, daß die speziellen Fäden (1, 3, 4, 6, 7, 9, 10, 12) eine Seele (24) aus Polyester und einen äußeren Teil (25) in Form einer Polyamidhülle (6) besitzen, daß die anderen Fäden (1', 2', 3', 4', 5', 6', T. 8', 2. 5, 8, 11 ) aus Polyester sind und daß die die speziellen Fäden (1, 2, 3, 4, 6, 9, 10, 12) aufweisende Seite (21) auf eine Temperatur nahe 200 °C vor dem Aufbringen der Schicht (26) erhitzt wird.

3. Verfahren nach einem der vorhergehenden Ansprüche, dadurch gekenzeichnet, daß der Träger (20) mit Schleifen oder Spiralen versehen ist, die als Mittel zur Verbindung (23) vor der Befestigung der Schicht (26) dienen.

4. Filz für eine Papiermaschine mit einem aus miteinander verbundenen Fäden (1', 2', 3', 4', 5', 6', 7', 8', 1, 2, 3, 4, 5, 6, 7, 8, 9, 10, 11, 12) bestehenden Träger (20), wobei auf dem Filz eine Schicht aus durchlässigem Material (26) befestigt ist, dadurch gekennzeichnet, daß der Träger auf der Seite (21), die mit der Schicht (26) verbunden ist, spezielle Fäden (1, 3, 4, 6, 7, 9, 10, 12) mit einer Seele (24) und einem äußeren Teil (25) besitzt, wobei die Schicht (26) auf die Seite (21) über die äußeren Teile der speziellen Fäden aufgeklebt ist.

5. Filz nach Anspruch 4, dadurch gekennzeichnet, daß die speziellen Fäden (1, 3, 4, 6, 7, 9, 10, 12) eine Seele (24) aus Polyester und einen äußeren Teil aus Polyamid besitzen und daß die anderen Fäden (1', 2', 3', 4', 5', 6', 7', 8', 2, 5, 8, 11) aus Polyester sind.

6. Filz nach einem. der Ansprüche 4 oder 5, dadurch gekennzeichnet, daß 'die speziellen Fäden in Schußrichtung der Seite (21) senkrecht zur Bewegungsrichtung des Filzes angeordnet sind.

7. Filz nach einem der Ansprüche 4 oder 5, dadurch gekennzeichnet, daß die speziellen Fäden in Kettrichtung des Trägers (20) und in Bewegungsrichtung des Filzes angeordnet sind.

8. Filtergewebe mit einem Träger (20), der aus miteinander verbundenen Fäden (1', 2', 3', 4', 5', 6', 7', 8', 1, 2, 3, 4, 5, 6, 7, 8, 9, 10, 11, 12) besteht. auf dem eine Schicht aus durchlässigem Material (26) befestigt ist, dadurch gekennzeichnet. daß der Träger auf der mit der Schicht (26) verbundenen Seite (21) spezielle Fäden (1, 3, 4, 6, 7, 9, 10, 12) mit einer Seele (24) und einem äußeren Teil (25) besitzt, wobei die Schicht (26) auf die Seite (21) über die äußeren Teile der speziellen Fäden aufgeklebt ist.

9. Filtergewebe nach Anspruch 8, dadurch gekennzeichnet, daß die speziellen Fäden (1, 3, 4, 6, 7, 9, 10, 12) eine Seele (24) aus Polyester und einen äußeren Teil aus Polyamid besitzen und daß die anderen Fäden (1', 2', 3', 4', 5', 6', 7', 8', 2, 5, 8, 11) aus Polyester sind.
